# NEUE EUROPÄISCHE PATENTSCHRIFT

(11) **EP 1 023 414 B2**
(45) Veröffentlichungstag und Bekanntmachung des Hinweises auf die Entscheidung über den Einspruch: **01.08.2007**
(45) Hinweis auf die Patenterteilung: 06.11.2002
(21) Anmeldenummer: 98943830.4
(22) Anmeldetag: 04.08.1998
(51) Int. Cl.: C09J 7/02, E04B 1/68

(54) **ANSCHMELZBARES BITUMEN-FUGENBAND**
MELTING, BITUMINOUS TAPE JOINT
BANDE COUVRE-JOINT EN BITUME FUSIBLE

(30) Priorität: 30.09.1997 DE 19743166
(43) Veröffentlichungstag der Anmeldung: 02.08.2000
(73) Patentinhaber: Dortmunder Gussasphalt GmbH & Co. Mischwerke, 59494 Soest (DE)
(72) Erfinder: SONDERMANN, Eckard, Teinenkamp 43, D-59494 Soest (DE)
(74) Vertreter: Jönsson, Hans-Peter
(86) Internationale Anmeldenummer: PCT/EP1998/004840
(87) Internationale Veröffentlichungsnummer: WO 1999/016844

(56) Entgegenhaltungen:
- EP-A- 0 792 793
- EP-A- 0 792 973
- DE-A- 1 965 092
- DE-A- 2 225 358
- DE-U- 9 313 030
- FR-A- 2 324 201
- GB-A- 2 294 935
- US-A- 4 102 718
- US-A- 4 775 567
- Prospekt HEMATECT
- DE-G-9111146
- Prospekt HEMATECT, Heft 3/1997

## Beschreibung

Gegenstand der Erfindung ist ein anschmelzbares Bitumen-Fugenband für den Straßen-, Tief-, Hoch- und Kanalbau, ein Verfahren zu seiner Herstellung sowie ein Verfahren zur Verlegung des Fugenbandes an einer Naht-/Anschlußflanke einer Asphaltschicht im Straßenbau.

Schmelzbare Bitumen-Fugenbänder für den Straßen-, Tief-, Hoch- und Kanalbau werden fabrikmäßig hergestellt und stellen maschinell vorgeformte thermoplastische Bandprofile unterschiedlicher Querschnitte dar, die im wesentlichen aus Bitumen oder Bitumenmodifikationen als Bindemittel bestehen. Diese können beispielsweise Zusätze von Kunststoffen, Elastomeren, Weichmachern und mineralischen Füllstoffen enthalten.

In DE-U 77 28 361 wird ein Verlegegerät für selbstklebende oder anschmelzbare Dichtungsbänder beschrieben, wobei keine näheren Ausführungen zum Aufbau der Fugenbänder erkennbar sind.

DE-U 93 13 030 betrifft ein geformtes, trägerloses, bitumenhaltiges Dichtungsmaterial, beispielsweise aus einer Vormischung aus etwa 15 % fein zerrissenem Bunakautschuk und etwa 85 % Mischbitumen, die mit weiterem Mischbitumen, Öl, Schiefermehl und modifiziertem Zellufosepulver vermischt wird. Das so geformte Band wird insbesondere kalt und ohne Primer in die Nahtflanke eingelegt.

DE 196 03 896 A1 beschreibt ein kalt verarbeitbares Fugenband und ein Verfahren zur Verlegung eines Fugenbandes. Insbesondere wird ein Fugenband zur Verwendung im Straßenbau beschrieben, das aus einem Polymer-vergüteten Straßenbaubitumen besteht, das auf wenigstens einer Seite mit einer Kleberschicht versehen ist. Mit diesem Fugenband soll die Aufgabe gelöst werden, ein Fugenband und ein Verfahren zu schaffen, das eine kalte Verlegung, d.h. ohne Zuhilfenahme einer Flamme, ermöglicht.

Das Aufbringen einer dort beschriebenen Kleberschicht auf das Fugenband hat jedoch den Nachteil, daß zum einen die Lagerbeständigkeit des Fugenbandes durch die relative Unbeständigkeit des Klebers, im Gegensatz zum Bitumen, in der Regel negativ beeinträchtigt werden kann. Darüber hinaus beeinträchtigt eine Kleberschicht insbesondere auf der Basis von SBS/SIS-Blockcopolymeren die Haftung der Fugenbänder an den Fugenflanken, insbesondere wenn das Fugenband oder die Naht-/Anschlußflanke mit einer Propangasflamme angewärmt wird oder auch durch die Temperatur des Mischguts der neu einzubringenden Asphaltoder Deckschicht, die unmittelbar an das verlegte Fugenband herangebracht wird, sehr hoch ist.

Das Probem der vorliegenden Erfindung besteht darin, ein gegenüber dem Stand der Technik verbessertes Bitumen-Fugenband für den Straßen-, Tief-, Hoch- und Kanalbau zur Verfügung zu stellen. Dieses Problem wird erfindungsgemäß in einer ersten Ausführungsform mit einem anschmelzbaren Bitumen-Fugenband gemäß Anspruch 1 gelöst.

Während überwiegend im Stand der Technik vor Anbringen des Fugenbandes im allgemeinen ein Bitumen-haltiges Voranstrichmittel oder ein Primer auf die Naht-/Anschlußflanke gesprüht oder gestrichen wurde, um die Haftung des Fugenbandes beim Anbringen zu unterstützen und auch gegebenenfalls Staub zu binden, ist es mit Hilfe der vorliegenden Erfindung bei entsprechenden günstigen Außentemperaturen und sauberen Kanten/Flanken in der Regel möglich, auf den Voranstrich zu verzichten. Die Anwendung eines Primers ist bei allen Temperaturen verzichtbar. Das erfindungsgemäße Fugenband verbleibt nach dem Andrücken mit einem Holz-/Metallspatel oder einem anderen geeigneten Werkzeug selbstständig an der Kante/Flanke. Die Erfindung geht davon aus, daß es in der Praxis - vomehmlich bei ungünstiger Witterung - bekannt ist, unter Zuhilfenahme eines Gasbrenners, das Fugenband bereits einseitig an die Naht-/Anschlußflanke anzuschmelzen, um Verlegeprobleme zu vermeiden. Im Stand der Technik sind entsprechende Außentemperaturen bekannt. Die Anschlußflanken werden üblicherweise abgekantet, geschnitten oder vorgeschaalt und können aus vorgefertigten Baustoffen bestehen. Sie müssen möglichst glatt gemacht, fest und frei von Verunreinigungen sein, beispielsweise Rostpartikel müssen von Stahlteilen entfernt werden.

Das Verarbeiten der Fugenbänder sollte nur bei trockener Witterung und einer Oberflächentemperatur des Bauteils von +5 °C ausgeführt werden. Bei Temperaturen bis +/- 0 °C können die Arbeiten fortgesetzt werden, wenn Zusatzmaßnahmen, wie beispielsweise das Vorwärmen der Naht und/oder der Flanke, festgelegt worden sind.

Die Erfindung ermöglicht die Bereitstellung eines Fugenbandes, das mit einer Montagehilfe/Nerlegehilfe bereits fabrikmäßig ausgerüstet ist und zu jeder Jahreszeit auch ohne Hilfsmittel, wie Voranstrich/Primer oder Gasflamme, an die Naht/-Anschlußflanke angedrückt werden kann und so lange verbleibt, bis das frische Mischgut gegengebaut ist.

Die Schmelzbeschichtung besteht praktischerweise aus einer einseitigen Beschichtung des Fugenbandes, die zur Vermeidung von Unverträglichkeiten, vornehmlich bei Asphalt oder auch Beton hauptsächlich aus Bitumen besteht. In einer besonders bevorzugten Ausführungsform der vorliegenden Erfindung besteht die Schmelzbeschichtung aus Polymer-vergüteten Bitumen. Derartige Materialien sind dem Fachmann aus dem Stand der Technik hinreichend bekannt.

Die Dicke der Schmelzbeschichtung ist nicht von kritischer Bedeutung. Die Schicht sollte jedoch so dünn wie möglich aufgebracht sein. Besonders bevorzugt im Sinne der vorliegenden Erfindung ist es, das Fugenband mit einer Schmelzbeschichtung auszurüsten, die eine Dicke von 0,1 bis 2 mm, insbesondere 0,2 bis 1 mm umfaßt.

Erfindungsgemäß unterscheidet sich das Material des eigentlichen Bitumen-Fugenbandes von der Bitumen-haltigen Schmelzbeschichtung. Insbesondere ist es bevorzugt, daß die Bitumen-haltige Schmelzbeschichtung, beispielsweise aus Polymer-vergütetem Bitumen, eine höhere Elastizität, insbesondere ein verbessertes Kaltbiegevermögen, eine erhöhte Konuspenetration sowie ein erhöhtes Rückstellvermögen gegenüber dem eigentlichen Bitumen-Fugenband aufweist.

Besonders bevorzugt im Sinne der vorliegenden Erfindung ist es, wenn die Schmelzbeschichtung ein Kaltbiegevermögen nach DIN 52123 von -20 °C aufweist, während das Kaltbiegevermögen des Fugenbandes +/- 0 °C betragen sollte. Dies erlaubt ein Arbeiten und ein Verlegen des Fugenbandes bei Temperaturen bis zu etwa 0 °C.

In gleicher Weise ist es besonders bevorzugt, wenn die Konuspenetration nach BS 2499 der Schmelzbeschichtung wenigstens 60 bis 140 1/10 mm und die Konuspenetration des Fugenbandes 20 bis 50 1/10 mm mit der Maßgabe beträgt, daß die Differenz der Werte der Konuspenetration wenigstens 20 bis 60 1/10 mm beträgt. Hierdurch wird gewährleistet, daß sich die Schmelzbeschichtung an vorhandenen Unebenheiten an der Naht- und/oder Anschlußflanke besser anschmiegt.

Ebenfalls zum verbesserten Ausgleich gegenüber Unregelmäßigkeiten an der Nahtund Anschlußflanke ist es im Sinne der vorliegenden Erfindung besonders bevorzugt, wenn das Rückstellvermögen der Schmelzbeschichtung nach BS 2499 wenigstens 60 % bis 90 % und das Rückstellvermögen des Fugenbandes 15 % bis 55 % beträgt.

Die unterschiedlichen physikalischen Eigenschaften des Bitumen-Fugenbandes und der Bitumen-haltigen Schmelzbeschichtung können beispielsweise auch durch die Wahl unterschiedlicher Bitumen eingestellt werden. So ist es im Sinne der vorliegenden Erfindung besonders bevorzugt, das Bitumen-Fugenband aus einem Polymer-vergüteten Bitumen mit einem relativ hohen Anteil an Füllstoffen und ggf. Faserbestandteilen bereitzustellen. Demgegenüber ist es im Sinne der vorliegenden Erfindung bevorzugt, wenn bei gleichen Ausgangsbitumen fürdas Bitumenfugenband und die Bitumen-haltige Schmelzbeschichtung der Mineralstoffgehalt niedriger, und insbesondere der Polymeranteil in der Bitumen-haltigen Schmelzbeschichtung höher ist, als im Bitumen-Fugenband. Besonders bevorzugt im Sinne der vorliegenden Erfindung ist ein Fugenband, bei dem die Bitumen-haltige Schmelzbeschichtung aus 60 Gew.-% bis 93 Gew.-% Bitumen besteht. Analog dazu kann das Fugenband aus 60 Gew % bis 93 Gew % Bitumen enthalten.

Die Bitumen-haltige Schmelzbeschichtung kann auf verschiedene Art und Weise auf das Fugenband aufgebracht werden. Da ohnehin ein bereits im Stand der Technik eingesetztes Trennpapier vorgesehen ist, das die Bitumen-haltige Schmelzbeschichtung abdeckt, kann es zweckmäßig sein, das erfindungsgemäße Fugenband dadurch herzustellen, daß man zunächst eine Schmelzbeschichtung auf ein Trennpapier aufträgt und dann das Fugenband auf die Rückseite der Schmelzbeschichtung aufträgt.

Alternativ zu dieser Ausführungsform des Herstellungsverfahrens ist es möglich, zunächst die Bitumen-haltige Schmelzbeschichtung auf das Fugenband aufzubringen und anschließend das Trennpapier aufzubringen.

Da mit Hilfe der vorliegenden Erfindung während der Verarbeitung eine Verklebung des Bitumen-Fugenbandes mit der Naht-/Anschlußflanke nicht erwünscht ist, sondern lediglich ein Halten des Fugenbandes an dem gewünschten Ort erreicht werden soll, ist es im Sinne der vorliegenden Erfindung besonders bevorzugt, die Schmelzbeschichtung nicht als durchgehende Fläche auf die Oberfläche des Fugenbandes aufzubringen, sondern diese in Form einer punktuellen, ggf. rasterförmigen Schmelzbeschichtung vorzusehen. Hierdurch wird insbesondere Material für die Schmelzbeschichtung eingespart und erfindungsgemäß der gleiche Halteeffekt erreicht, der auch mit einer durchgehenden großflächigen Schmelzbeschichtung erzielt wird. In vorteilhafter Weise ist jedoch eine Ortsveränderung des Fugenbandes möglich, bevor das Mischgut eingebracht wird, die nicht zu einer Beschädigung des Fugenbandes führt. Darüber hinaus ist ein großflächiger Kontakt des Materials des Fugenbandes mit dem Mischgut gegeben, der nur punktuell, gegebenenfalls rasterförmig durch geringe Oberflächenanteile der Schmelzbeschichtung unterbrochen ist.

Eine weitere Ausführungsform der vorliegenden Erfindung betrifft ein Verfahren zum Verlegen eines erfindungsgemäßen Fugenbandes, insbesondere an einer Naht-/Anschlußflanke einer Deckschicht im Straßenbau. Erfindungsgemäß wird das Fugenband durch Andrücken zum Halten gebracht. Dabei ist selbstverständlich zu gewährleisten, daß die Schmelzbeschichtung in Kontakt mit der Naht-/Anschlußflanke kommt.

Für den Fall, daß die Witterungsbedingungen ein direktes Halten des Fugenbandes nicht erlauben, ist es auch im Sinne der vorliegenden Erfindung bevorzugt, die Naht-/Anschlußflanke und/oder das Fugenband mit einer Gasflamme anzuwärmen.

In einer alternativen Ausführungsform ist es gleichfalls möglich, die Naht-/Anschlußflanke zunächst mit einem streichfähigen, spritzfähigen, zumindest spachtelfähigen Voranstrich zu versehen, bevor das Fugenband durch Andrücken zur Fixierung gebracht wird. Als Voranstrich kommen hierbei an sich bekannte Voranstrichmittel in Frage, wie sie beispielsweise unter der Bezeichnung ColzumixⓅ im Handel erhältlich sind.

Die Nähte und/oder Flanken müssen sauber und trocken sein. Anhaftende Schmutzreste sind insbesondere mit einer Drahtbürste oder Druckluft zu entfernen. Feuchte Flanken können mit Heißluft getrocknet werden.

Bei größerer Einbaulänge kann maschinellen Geräten der Vorrang zu gegeben werden.

## Patentansprüche

1. Anschmelzbares Bitumen-Fugenband für den Strassen-, Tief-, Hoch- und Kanalbau umfassend eine wenigstens einseitig auf die Oberfläche des Bandes aufgebrachte Bitumen-haltige Schmelzbeschichtung.

2. Fugenband nach Anspruch 1, **dadurch gekennzeichnet, dass** die Schmelzbeschichtung aus Polymer-vergütetem Bitumen besteht.

3. Fugenband nach Anspruch 1, **dadurch gekennzeichnet, dass** die Schmelzbeschichtung eine Dicke von 0,1 bis 2 mm aufweist.

4. Fugenband nach Anspruch 1, **dadurch gekennzeichnet, dass** die Schmelzbeschichtung eine Dicke von 0,2 bis 1 mm aufweist.

5. Fugenband nach einem der Ansprüche 1 bis 4, **dadurch gekennzeichnet, dass** das Kaltbiegevermögen nach DIN 52123 der Schmelzbeschichtung -20 °C und das Kaltbiegevermögen nach DIN 52123 des Fugenbandes +/-0 °C beträgt.

6. Fugenband nach einem der Ansprüche 1 bis 5, **dadurch gekennzeichnet, dass** die Konuspenetration nach BS2499 der Schmelzbeschichtung wenigstens 60 bis 140 1/10 mm und die Konuspenetration nach BS 2499 des Fugenbandes 20 bis 50 1/10 mm mit der Maßgabe beträgt, dass die Differenz der Werte der Konuspenetration nach BS 2499 wenigstens 20 bis 60 1/10 mm beträgt.

7. Fugenband nach einem der Ansprüche 1 bis 6, **dadurch gekennzeichnet, dass** das Rückstellvermögen nach BS 2499 der Schmelzbeschichtung wenigstens größer 60% bis 90% und das Rückstellvermögen nach BS 2499 des Fugenbandes 15% bis 55% beträgt.

8. Fugenband nach einem der Ansprüche 1 bis 7, **dadurch gekennzeichnet, dass** das Fugenband 60 Gew.-% bis 93 Gew.-% Bitumen enthält.

9. Fugenband nach einem der Ansprüche 1 bis 8, **dadurch gekennzeichnet, dass** die Schmelzbeschichtung Mineralstoffe, Weichmacher und Polymerbestandteile umfasst.

10. Fugenband nach einem der Ansprüche 1 bis 9, umfassend eine punktuelle, ggf. rasterförmige Schmelzbeschichtung.

11. Fugenband nach einem der Ansprüche 1 bis 10, **dadurch gekennzeichnet, dass** die Schmelzbeschichtung ein Trennpapier aufweist.

12. Verfahren zur Herstellung eines Fugenbandes nach Anspruch 11, **dadurch gekennzeichnet, dass** man zunächst eine Schmelzbeschichtung auf ein Trennpapier aufträgt und dann das Fugenband auf die Rückseite der Schmelzbeschichtung aufbringt.

13. Verfahren zur Herstellung eines Fugenbandes nach Anspruch 11, **dadurch gekennzeichnet, dass** man zunächst eine Schmelzbeschichtung auf das Fugenband aufträgt und anschließend das Trennpapier aufbringt.

14. Verfahren zur Verlegung eines Fugenbandes, insbesondere an einer Naht-/Anschlussflanke einer Deckschicht im Straßenbau, gemäß einem der Ansprüche 1 bis 11, **dadurch gekennzeichnet, dass** das Fugenband durch Andrücken zur Fixierung gebracht wird.

15. Verfahren nach Anspruch 14, **dadurch gekennzeichnet, dass** man die Naht-/Anschlussflanke und/oder das Fugenband vor dem Andrücken des Fugenbandes mit einer Gasflamme anwärmt.

16. Verfahren nach Anspruch 14 oder 15, **dadurch gekennzeichnet, dass** man die Naht-/Anschlussflanke mit einem streichfähigen, spritzfähigen, zumindest spachtelförmigen Voranstrich versieht.

## Claims

1. A fusible bitumen joint sealant tape for use in road construction, civil and structural engineering and canal construction, comprising a bitumen-containing fusible coating applied to at least one major surface of the tape.

2. The joint sealant tape according to claim 1, **characterized in that** said fusible coating consists of polymer-improved bitumen.

3. The joint sealant tape according to claim 1, **characterized in that** said fusible coating has a thickness of from 0.1 to 2 mm.

4. The joint sealant tape according to claim 1, **characterized in that** said fusible coating has a thickness of from 0.2 to 1 mm.

5. The joint sealant tape according to any of claims 1 to 4, **characterized in that** the cold flex temperature according to DIN 52123 of said fusible coating is -20 °C, and the cold flex temperature according to DIN 52123 of said joint sealant tape is +/- 0 °C.

6. The joint sealant tape according to any of claims 1 to 5, **characterized in that** the cone penetration according to BS 2499 of said fusible coating is from at least 60 to 140 tenths of mm, and the cone penetration according to BS 2499 of said joint sealant tape is from 20 to 50 tenths of mm, provided that the difference between the cone penetration values according to BS 2499 is from at least 20 to 60 tenths of mm.

7. The joint sealant tape according to any of claims 1 to 6, **characterized in that** the recovery according to BS 2499 of said fusible coating is from at least greater than 60% to 90%, and the recovery according to BS 2499 of said joint sealant tape is from 15% to 55%.

8. The joint sealant tape according to any of claims 1 to 7, **characterized in that** said fusible coating contains from 60 to 93% by weight of bitumen.

9. The joint sealant tape according to any of claims 1 to 8, **characterized in that** said fusible coating comprises minerals, plasticizers and polymer components.

10. The joint sealant tape according to any of claims 1 to 9, comprising said fusible coating at certain points only, optionally in raster form.

11. The joint sealant tape according to any of claims 1 to 10, **characterized in that** said fusible coating comprises a release paper.

12. A process for the preparation of a joint sealant tape according to claim 11, **characterized in that** a fusible coating is first applied to a release paper and then the joint sealant tape is applied to the backside of the fusible coating.

13. A process for the preparation of a joint sealant tape according to claim 11, **characterized in that** a fusible coating is first applied to said joint sealant tape and then the release paper is applied.

14. A method of laying a joint sealant tape according to any of claims 1 to 11, especially at a seam/connecting flank of a top layer in road construction, **characterized in that** said joint sealant tape is fixed by pressing against it.

15. The method according to claim 14, **characterized in that** the seam/ connecting flank and/or the joint sealant tape is heated up with a gas flame prior to pressing against the joint sealant tape.

16. The method according to claim 14 or 15, **characterized in that** the seam/connecting flank is provided with a brushable or sprayable, at least flat-coatable, primer.

## Revendications

1. Bande couvre-joint en bitume fusible pour la construction routière, les travaux publics, le bâtiment et la construction d'égouts, comportant un revêtement fusible, contenant du bitume, appliqué sur au moins un côté de la surface de la bande.

2. Bande couvre-joint selon la revendication 1, **caractérisée en ce que** le revêtement fusible est constitué de bitume renforcé par un polymère.

3. Bande couvre-joint selon la revendication 1, **caractérisée en ce que** le revêtement fusible a une épaisseur de 0,1 à 2 mm.

4. Bande couvre-joint selon la revendication 1,
**caractérisée en ce que** le revêtement fusible a une épaisseur de 0, 2 à 1 mm.

5. Bande couvre-joint selon l'une des revendications 1 à 4, **caractérisée en ce que** la capacité de pliage à froid selon DIN 52123 du revêtement fusible est de -20°C et la capacité de pliage à froid selon DIN 52123 de la bande couvre-joint est de ± 0°C.

6. Bande couvre-joint selon l'une des revendications 1 à 5, **caractérisée en ce que** la pénétration au cône selon BS 2499 du revêtement fusible est d'au moins 60 à 140 1/10 mm et la pénétration au cône selon BS 2499 de la bande couvre-joint est de 20 à 50 1/10 mm, à la condition que la différence des valeurs de la pénétration au cône selon BS 2499 soit d'au moins 20 à 60 1/10 mm.

7. Bande couvre-joint selon l'une des revendications 1 à 6, **caractérisée en ce que** la reprise élastique selon BS 2499 du revêtement fusible est au moins de 60 % à 90 % et la reprise élastique selon BS 2499 de la bande couvre-joint est de 15 à 55 %.

8. Bande couvre-joint selon l'une des revendications 1 à 7, **caractérisée en ce qu'**elle contient de 60 à 93 % en poids de bitume.

9. Bande couvre-joint selon l'une des revendications 1 à 8, **caractérisée en ce que** le revêtement fusible contient des matières minérales, des plastifiants et des constituants polymères.

10. Bande couvre-joint selon l'une des revendications 1 à 9, comportant un revêtement fusible ponctuel et éventuellement tramé.

11. Bande couvre-joint selon l'une des revendications 1 à 10, **caractérisée en ce que** le revêtement fusible comporte un papier de séparation.

12. Procédé de fabrication d'une bande couvre-joint selon la revendication 11, **caractérisé en ce qu'**on applique d'abord un revêtement fusible sur un papier de séparation, puis applique la bande couvre-joint sur la face arrière du revêtement fusible.

13. Procédé de fabrication d'une bande couvre-joint selon la revendication 11, **caractérisé en ce qu'**on applique d'abord un revêtement fusible sur la bande couvre-joint, puis on applique le papier de,séparation.

14. Procédé de pose d'une bande couvre-joint, en particulier sur un flanc de joint/raccord d'une couche de roulement en construction routière selon l'une des revendications 1 à 11, **caractérisé en ce que** la bande couvre-joint est fixée par pressage.

15. Procédé selon la revendication 14, **caractérisé en ce qu'**on chauffe légèrement à l'aide d'une flamme de gaz le flanc de joint/raccord et/ou la bande couvre-joint, avant le pressage de la bande couvre-joint.

16. Procédé selon la revendication 14 ou 15,
**caractérisé en ce qu'**on applique sur le flanc de joint/raccord une couche d'apprêt pouvant être appliquée au pinceau, au pistolet, et au moins à la spatule.
